# FASCICULE DE BREVET EUROPEEN

(11) **EP 0 098 825 B1**
(45) Date de publication et mention de la délivrance du brevet: **04.03.1987**
(21) Numéro de dépôt: 83870069.8
(22) Date de dépôt: 30.06.1983
(51) Int. Cl.: E04C 5/01, E04C 5/03, B21B 1/16, B21H 8/00, B21F 5/00

(54) **Fibres de renforcement de matériaux moulables à liant hydraulique ou non et leur fabrication**
Armierungsfasern für giessfähige Baustoffe mit hydraulischem oder sonstigem Bindemittel und ihre Herstellung
Fibres for the reinforcement of mouldable materials with a hydraulic or other bonding agent, and their manufacture

(30) Priorité: 01.07.1982 BE 208508
(43) Date de publication de la demande: 18.01.1984
(73) Titulaire: EUROSTEEL S.A., B-1180 Bruxelles (BE)
(72) Inventeur: Destree, Xavier Pierre, B-1170 Bruxelles (BE); Lazzari, Angelo Antonio, B-1640 Rhode St. Genese (BE)
(74) Mandataire: de Kemmeter, François

## Description

La présente invention est relative à une fibre de renforcement du genre décrit dans le préambule de la revendication.

En ce qui concerne le renforcement des matériaux moulables à liant hydraulique, la technique du renforcement du béton par fibres métalliques, éléments filiformes de courte longueur en acier par exemple, est actuellement d'utilisation courante ; les propriétés du béton renforcé par ces fibres sont désormais bien connues et plusieurs types de fibres de provenances différentes destinées à des applications bien spécifiques sont actuellement disponibles.

Ces différents types de fibres sont caractérisa- bles par leur effet de renforcement sur le matériau composite, effet provoqué par leurs caractéristiques géométriques et mécaniques.

De manière à pouvoir objectivement comparer plusieurs types différents de fibres, il est utile de rappeler le comportement et le processus de renforcement d'un matériau composite à matrice fragile, renforcé par des fibres en matériau ductile.

Ce comportement dépend de l'effet du renfort fibreux dans la matrice au voisinage d'une fissure apparue suite à la fragilité de la matrice, la fissure ayant été provoquée par un dépassement de la contrainte°de traction de rupture dû à des variations dimensionnelles (thermiques, hygrométriques) ou à des sollicitations de flexion ou traction.

Idéalement, le renforcement par fibres apporte un accroissement d'énergie de rupture du matériau composite par rapport au matériau matrice fragile. L'accroissement d'énergie nécessaire à la rupture correspond à l'énergie nécessaire à l'allongement et à la rupture du renfort fibreux. Cette explication de l'intervention du renfort fibreux fait bien comprendre la nécessité de réaliser une solidarisation parfaite entre les fibres ductiles et la matrice fragile.

Par application de ces principes, il est facile de caractériser les différents types de fibres disponibles actuellement, connues et représentées sur les figures 1 à 5.

Les fibres longues et droites représentées en figure 1.

Seules les tensions d'adhérence régnant le long de l'interface fibre-matrice peuvent provoquer un ancrage de la fibre dans la matrice.

On montre que pour pouvoir solliciter la fibre en traction jusqu'à atteindre une tension de traction voisine de la rupture de celle-ci, il faudrait que son diamètre soit au moins 200 fois plus petit que sa longueur, pour des raisons pratiques de mise en oeuvre, il est exclu d'utiliser des fibres qui auraient une telle caractéristique géométrique.

Les fibres longues munies de crochets en leurs extrémités.

Trois types différents déjà connus sont représentés en figure 2.

La présence de crochets aux extrémités permet de réaliser un accrochage de la fibre à la matrice. Le comportement de la fibre dépend de la tenue des crochets dans la matrice.

On constate expérimentalement que quelle que soit la géométrie des crochets (nombre de courbures opposées, rayon de courbure), l'énergie nécessaire à les déplier est toujours plus faible que l'énergie de rupture par traction de la fibre ; il s'ensuit que souvent les fibres munies de crochets ne sont pas amenées dans un état voisin de la rupture dans une fissure de la matrice mais sont déchaussées par dépliage des crochets.

Comme conclusion, on admet que les crochets aux extrémités, s'ils améliorent considérablement la tenue du matériau composite, ne sont pas suffisants pour obtenir le comportement idéal.

Les fibres connues munies d'ondulations sinusoïdales réparties sur toute leur longueur.

Dans ce cas, l'énergie de dépliage est à nouveau bien inférieure à l'énergie de rupture par traction de la fibre ; le nombre d'ondulations le long d'une fibre ne compense pas le trop grand rayon de courbure de chaque ondulation.

Ces fibres sont représentées en figure 3.

Les fibres lisses droites comprenant dans leur longueur des parties aplaties pouvant également être localisées en leurs extrémités.

Ces fibres connues sont représentées sur la figure 4.

Dans ce cas, l'accrochage réalisé sans les pliages induisant des pertes de raideur, est limité dans ses performances parce qu'il est trop agressif pour la matrice.

En effet, comme il est constaté expérimentalement lorsque la fibre est soumise à un effort de traction, la matrice peut être cisaillée par les parties aplaties ; il en résulte un déchaussement néfaste.

Les fibres rugueuses droites ou non.

Ces fibres connues sont représentées sur la figure 5.

Dans ce cas, la rugosité et/ou les courbures sont insuffisantes pour réaliser un accrochage.

Le brevet GB-A-1 446 855 divulgue par ailleurs des fibres dont le corps filiforme présente des ondulations et dont les deux extrémités comportent chacune une tête soit aplatie soit épaissie en tête de clou mais sans symétrie de révolution.

Des fibres de renforcement comportant un corps filiforme droit et à chaque extrémité une tête sphérique sont, d'autre part, connues par le brevet FR-A-2 370 839. Aucune de ces fibres antérieurement connues ne donne entière satisfaction. Ou bien l'ancrage est insuffisant ou bien la fibre se rompt à l'endroit de transition entre une tête et le corps filiforme ou encore la matrice se cisaille.

La comparaison raisonnée des différentes fibres disponibles actuellement aide à bien comprendre le problème posé :
Concevoir une fibre s'accrochant parfaitement à la matrice c'est-à-dire ne se déchaussant jamais ni du fait de la fibre elle-même, ni du fait d'une rupture de la matrice au voisinage du moyen d'ancrage.

Avec un tel type de fibre, l'énergie de rupture du matériau composite serait celle de la matrice fragile, augmentée de celle du renfort fibreux.

La présente invention vise à réaliser une fibre du genre décrit dans le 1.6 = GB-A-1 446 855 ou le FR-A-2370839 conformément au préambule de la revendication, destinée à renforcer un matériau-matrice, le béton par exemple, en ne se déchaussant jamais hors de celui-ci, ni du fait de la fibre elle-même, ni du fait de la matrice par rupture de celle-ci, au voisinage de l'ancrage.

A cet effet, la fibre de renforcement présente les caractéristiques définies dans la partie carac- térisante de la revendication.

La valeur de l'angle entre la tangente en tout point de la courbe génératrice et l'axe du corps filiforme, dépend pour obtenir le comportement idéal, de la nature du matériau constituant la fibre.

Comme exemple, l'acier pour des qualités mécaniques de plus en plus faibles exige des angles de tête de plus en plus élevés et pour des qualités mécaniques de plus en plus élevées exige des angles de tête de plus en plus faibles.

Les éléments filiformes appelés «fibres décrits ci-avant peuvent se fabriquer par l'utilisation de plusieurs procédés.

En effet, suivant un procédé, un élément filiforme de longueur indéfinie de diamètre égal à la plus grande dimension transversale de tête subit, par passage entre un couple de cylindres de laminage rainurés, dont les rainures sont pourvues d'encoches espacées les unes des autres, une réduction de diamètre sur toute sa longueur sauf que des têtes se forment aux emplacements des encoches taillées le long des rainures des cylindres de laminage..

L'étape suivante de ce procédé consiste à couper régulièrement l'élément filiforme continu laminé de manière à produire des fibres de longueur précise munies à chaque extrémité d'une tête.

Un autre procédé se réalise par frappe d'un marteau sur chaque extrémité d'un élément filiforme, sans tête, ayant un diamètre égal à celui du corps de la fibre, chaque extrémité étant maintenue lors de la frappe par une matrice de manière à obtenir une tête de forme souhaitée.

Un troisième procédé se réalise par formation d'une goutte aux extrémités du corps filiforme à une température voisine du point de fusion de la matière constituante. Après ce formage, il peut succéder une trempe pour améliorer les qualités mécaniques de la fibre.

L'invention est maintenant décrite de manière plus détaillée en faisant référence aux dessins ci- annexés dans lesquels :

les figures 1 à 5 représentent des fibres de formes déjà connues
les figures 6A et 6B représentent schématiquement un appareil utilisé pour faire la fibre suivant l'invention ;
la figure 7 représente le détail X de la figure 6A;
la figure 8 représente en vue frontale le couple de cylindres de la figure 6A ;
la figure 9 représente en coupe le détail Y de la figure 6B ;
la figure 10 représente en perspective quelques exemples de fibres conformes à l'invention obtenus à l'issue des procédés utilisés.

Dans ces différentes figures, les mêmes notations de référence désignent les mêmes éléments.

Comme illustré en figure 6A, le fil bobiné désigné généralement par la notation de référence 1 est tiré vers un appareil de laminage 2 constitué d'un couple de cylindres de laminage à canelures pourvues régulièrement sur leur longueur d'encoches matrices des têtes de fibre dont les figures 7 et 8 donnent un exemple de manière à réduire le diamètre du fil comme matériau de base jusqu'au diamètre du corps filiforme de la fibre excepté à . l'endroit des têtes de ces fibres.

Cet appareil de laminage 2 fournit un fil 3 de diamètre inférieur au diamètre initial et muni à espacement régulier d'enflures 7 le dispositif 4 de cisaillage sectionne le fil ainsi obtenu à mi- volume de chaque enflure pour créer les fibres 5 munies de leurs têtes 8.

Comme illustré en figure 6B selon une forme de réalisation préférée, le fil bobiné désigné généralement par la.notation de référence 1 est tiré vers un appareil de cisaillage produisant des éléments filiformes 6 droits de courte longueur constante devant être saisis individuellement, pincés à leurs extrémités entre deux matrices, comme en figure 9, engendrant avec l'aide des marteaux de frappe les têtes 8 désirées dans leur forme exacte. Comme représenté sur la figure 10 la fibre 5 comporte un corps filiforme 6 et à chaque extrémité de celui-ci une tête 8 de plus grand diamètre. Au moins la partie intérieure de la tête, c'est-à-dire, la partie de celle-ci en contact avec le corps filiforme 6, a la forme d'un solide de révolution défini par une courbe génératrice. La tangente en tout point de cette courte génératrice forme avec l'axe longitudinal du corps filiforme 6 un angle a dont la valeur est comprise entre 0° et 60°. L'intersection de ladite tangente avec ledit axe se trouve toujours dans le volume même de ladite partie intérieure de la tête.

La figure 10 montre quelques valeurs possibles de a en fonction du point de contact de la tangente avec la courbe génératrice.

## Revendications

Fibre de renforcement d'un matériau moulable tel que du béton, cette fibre (5) étant faite d'acier et comportant un corps filiforme (6) rectiligne et à chaque extrémité une tête (8) dont au moins une dimension transversale est supérieure au diamètre du corps filiforme (6), caractérisée en ce qu'au moins la partie intérieure de la tête (8), c'est-à-dire la partie en contact avec le corps filiforme (6), a la forme d'un solide de révolution défini par une courbe génératrice en sorte que l'angle (a) entre la tangente en tout point de la courbe génératrice et l'axe du corps filiforme (6) ait une valeur comprise entre 0° et 60°, l'intersection de ladite tangente avec ledit axe se trouvant toujours dans le volume même de ladite partie intérieure de la tête (8).

## Claims

Fiber for the reinforcement of a mouldable material such as concrete, said fiber (5) being made of steel and comprising a rectilinear filiform body (6) and at each end thereof a head (8) having at least one transverse dimension greater than the diameter of the filiform body (6), characterized in that at least the inner part of the head (8) i.e. that part in contact with the filiform body (6), is in the shape of a solid of revolution defined by a generating curve so that the angle (a) between the tangent at any point of the generating curve and the axis of the filiform body (6) has a value between 0° and 60°, the intersection of said tangent with said axis being always within the volume of said inner part of the head (8).

## Patentansprüche

Verstärkungsfaser für ein gießbares Material, beispielsweise Beton, wobei die Faser (5) aus Stahl hergestellt ist und einen geradlinigen fadenförmigen Körper (6) und an jedem Ende einen Kopf (8) aufweist, von dem zumindest eine Querabmessung größer als der Durchmesser des fadenförmigen Körpers (6) ist, dadurch gekennzeichnet, daß zumindest der innere Abschnitt des Kopfes (8), das heißt, jener Abschnitt, der sich in Kontakt mit dem fadenförmigen Körper (6) befindet, die Form eines festen Drehkörpers besitzt, weicher so von einer erzeugenden Krümmung definiert ist, daß der Winkel (a) zwischen der Tangente an jedem beliebigen Punkt der erzeugenden Krümmung und der Achse des fadenformigen Körpers (6) einen Wert zwischen 0° und 60° besitzt und daß sich der Schnittpunkt der Tangente mit der Achse des fadenförmigen Körpers immer innerhalb des Volumens des inneren Abschnittes des Kopfes (8) befindet.
